# FASCICULE DE BREVET EUROPEEN

(11) **EP 3 201 372 B1**
(45) Date de publication et mention de la délivrance du brevet: **27.01.2021**
(21) Numéro de dépôt: 15784082.8
(22) Date de dépôt: 01.10.2015
(51) Int. Cl.: C22C 21/16, C22F 1/057

(54) **TÔLES ISOTROPES EN ALLIAGE D'ALUMINIUM-CUIVRE-LITHIUM POUR LA FABRICATION DE FUSELAGES D'AVION ET PROCÉDÉ DE FABRICATION DE CELLE-CI**
ISOTROPISCHE BLECHE AUS ALUMINIUM-LITHIUM-KUPFER LEGIERUNG FÜR DIE HERSTELLUNG VON FLUGZEUGRÜMPFEN UND HERSTELLUNGSVERFAHREN DAVON
ISOTROPIC SHEETS OF ALUMINIUM-COPPER-LITHIUM ALLOYS FOR THE FABRICATION OF FUSELAGES OF AIRCRAFTS AND METHOD OF MANUACTURING SAME

(30) Priorité: 03.10.2014 FR 1402237
(43) Date de publication de la demande: 09.08.2017
(73) Titulaire: Constellium Issoire, 63500 Issoire (FR)
(72) Inventeur: CHEVY, Juliette, F-38430 Moirans (FR); BES, Bernard, F-38180 Seyssins (FR); EHRSTROM, Jean-Christophe, F-38000 Grenoble (FR); EBERL, Frank, 63500 Issoire (FR)
(74) Mandataire: Constellium - Propriété Industrielle
(86) Numéro de dépôt international: PCT/FR2015/052634
(87) Numéro de publication internationale: WO 2016/051099

(56) Documents cités:
- WO-A1-2006/131627
- CN-A- 101 967 588
- CN-A- 102 021 457
- US-A2- 2011 209 801
- TSIVOULAS D ET AL: "The effect of Mn and Zr dispersoid-forming additions on recrystallization resistance in Al-Cu-Li AA21", ACTA MATERIALIA, vol. 77, 24 juin 2014 (2014-06-24), pages 1-16, XP029038688, ISSN: 1359-6454, DOI: 10.1016/J.ACTAMAT.2014.05.028
- DIMITRIOS TSIVOULAS ET AL: "Effects of Combined Zr and Mn Additions on Dispersoid Formation and Recrystallisation Behaviour of AA2198 Sheet", ADVANCED MATERIALS RESEARCH, vol. 89-91, 1 janvier 2010 (2010-01-01), pages 568-573, XP055190732, DOI: 10.4028/www.scientific.net/AMR.89-91.568
- "International Alloy Designations and Chemical Composition Limits for Wrought Aluminum and Wrought Aluminum Alloys With Support for On-line Access From: Aluminum Extruders Council Aluminium Federation of South Africa Australian Aluminium Council Ltd. European Aluminium Association Japan Aluminium Ass", , 1 février 2009 (2009-02-01), XP055136121, Extrait de l'Internet: URL:http://www.aluminum.org/sites/default/ files/Teal_Sheets.pdf [extrait le 2014-08-22]
- TIMOTHY WARNER: "Recently-Developed Aluminium Solutions for Aerospace Applications", MATERIALS SCIENCE FORUM, vol. 519-521, 1 janvier 2006 (2006-01-01), pages 1271-1278, XP055135031, DOI: 10.4028/www.scientific.net/MSF.519-521.127 1
- DECREUS B ET AL: "The influence of Cu/Li ratio on precipitation in Al-Cu-Li-x alloys", ACTA MATERIALIA, ELSEVIER, OXFORD, GB, vol. 61, no. 6, 4 février 2013 (2013-02-04), pages 2207-2218, XP028979926, ISSN: 1359-6454, DOI: 10.1016/J.ACTAMAT.2012.12.041

## Description

### Domaine de l'invention

L'invention concerne les produits laminés alliages aluminium-cuivre-lithium, plus particulièrement, de tels produits, leurs procédés de fabrication et d'utilisation, destinés notamment à la construction aéronautique et aérospatiale.

### Etat de la technique

Des produits laminés en alliage d'aluminium sont développés pour produire des éléments de fuselage destinés notamment à l'industrie aéronautique et à l'industrie aérospatiale.

Les alliages aluminium - cuivre - lithium sont particulièrement prometteurs pour fabriquer ce type de produit.

Le brevet US 5,032,359 décrit une vaste famille d'alliages aluminium-cuivre-lithium dans lesquels l'addition de magnésium et d'argent, en particulier entre 0,3 et 0,5 pour cent en poids, permet d'augmenter la résistance mécanique.

Le brevet US 5,455,003 décrit un procédé de fabrication d'alliages Al-Cu-Li qui présentent une résistance mécanique et une ténacité améliorées à température cryogénique, en particulier grâce à un écrouissage et un revenu appropriés. Ce brevet recommande en particulier la composition, en pourcentage en poids, Cu = 3,0 - 4,5, Li = 0,7 - 1,1, Ag = 0 - 0,6, Mg = 0,3-0,6 et Zn = 0 - 0,75.

Le brevet US 7,438,772 décrit des alliages comprenant, en pourcentage en poids, Cu : 3-5, Mg : 0,5-2, Li : 0,01-0,9 et décourage l'utilisation de teneurs en lithium plus élevées en raison d'une dégradation du compromis entre ténacité et résistance mécanique.

Le brevet US 7,229,509 décrit un alliage comprenant (% en poids) : (2,5-5,5) Cu, (0,1-2,5) Li, (0,2-1,0) Mg, (0,2-0,8) Ag, (0,2-0,8) Mn, 0,4 max Zr ou d'autres agents affinant le grain tels que Cr, Ti, Hf, Sc, V.

La demande de brevet US 2009/142222 A1 décrit des alliages comprenant (en % en poids), 3,4 à 4,2% de Cu, 0,9 à 1,4 % de Li, 0,3 à 0,7 % de Ag, 0,1 à 0,6% de Mg, 0,2 à 0,8 % de Zn, 0,1 à 0,6 % de Mn et 0,01 à 0,6 % d'au moins un élément pour le contrôle de la structure granulaire. Cette demande décrit également un procédé de fabrication de produits filés.
La demande de brevet US 2011/0247730 décrit des alliages comprenant (en % en poids), 2.75 à 5.0% de Cu, 0,1 à 1,1 % de Li, 0,3 à 2.0 % de Ag, 0,2 à 0,8% de Mg, 0,50 à 1.5 % de Zn, jusque 1.0% de Mn, avec un rapport Cu/Mg compris entre 6,1 et 17, cet alliage étant peu sensible au corroyage.
La demande de brevet CN101967588 décrit des alliages de composition (en % en poids) Cu 2,8 - 4,0 ; Li 0,8 - 1,9 ; Mn 0,2-0,6 ; Zn 0,20 - 0,80, Zr 0,04 - 0,20, Mg 0,20 - 0,80, Ag 0,1 - 0,7, Si ≤ 0.10, Fe ≤ 0.10, Ti ≤ 0.12, elle enseigne l'addition combinée de zirconium et de manganèse.
La demande de brevet US 2011/209801 concerne des produits corroyé tels que des produits filés , laminés et/ou forgés, en alliage à base d'aluminium comprenant, en % en poids, Cu : 3,0-3,9 ;Li: 0,8-1,3 ; Mg : 0,6 - 1,0 ; Zr: 0,05-0,18 ; Ag : 0,0 - 0,5 ; Mn: 0,0 - 0,5; Fe + Si <= 0,20 ; au moins un élément parmi Ti : 0,01-0,15 ; Sc : 0,05 - 0,3 ; Cr : 0,05 - 0,3 ; Hf : 0,05 - 0, 5 ; autres éléments <= 0,05 chacun et <= 0,15 au total, reste aluminium, les produits étant particulièrement utiles pour réaliser des produits épais en aluminium destinés à réaliser des éléments de structure pour l'industrie aéronautique.

Les caractéristiques nécessaires pour les tôles d'aluminium destinées aux applications de fuselage sont décrites par exemple dans le brevet EP 1 891 247. Il est souhaitable notamment que la tôle ait une limite d'élasticité élevée (pour résister au flambage) ainsi qu'une ténacité sous contrainte plane élevée, caractérisée notamment par une valeur élevée de facteur d'intensité de contrainte apparent à la rupture (Kₐₚₚ) élevée et une longue courbe R.

Le brevet EP 1 966 402 décrit un alliage comprenant 2,1 à 2,8 % en poids de Cu, 1,1 à 1,7 % en poids de Li, 01 à 0,8 % en poids de Ag, 0,2 à 0,6 % en poids de Mg, 0,2 à 0,6 % en poids de Mn, une quantité de Fe et de Si inférieure ou égale à 0,1 % en poids chacun, et des impuretés inévitables à une teneur inférieure ou égale à 0,05% en poids chacune et 0,15% en poids au total, l'alliage étant sensiblement exempt de zirconium, particulièrement adapté pour l'obtention de tôles minces recristallisées.

WO2006131627 divulgue un alliage à base d'aluminium de faible densité utile dans une structure d'aéronef pour des applications de tôles de fuselage présentant une résistance mécanique élevée, une haute ténacité et une résistance élevée à la corrosion, contenant en% en poids, 2,7 à 3,4 de Cu, 0,8 à 1,4 de Li, 0,1 à 0,8 d'Ag, 0,2 à 0,6 de Mg et un élément tel que Zr, Mn, Cr, Sc, Hf, Ti ou une combinaison de ceux-ci, dont la quantité, en % en poids, est de 0,05 à 0,13 pour Zr, 0,05 à 0,8 pour Mn, 0,05 à 0,3 pour Cr et Sc, 0,05 à 0,5 pour Hf et 0,05 à 0,15 pour Ti. La quantité de Cu et de Li est déterminée selon la formule Cu (% en poids) + 5/3 Li (% en poids) <5,2.

Tsivoulas D. et al. « Effects of combined Zr and Mn additions on dispersoid formation and recrystallization behaviour of 2198 » dans le journal "Advanced Materials Research" (Vol. 89-91, 2010, pp568-573) ont montré que l'addition de Mn à une tôle en alliage d'aluminium AA2198 contenant du Zr augmente la propension à la recristallisation.
Tsivoulas D. et al. "The effect of Mn and Zr dispersoid forming additions on recrystallization resistance in Al-Cu-Li AA2198 sheet" dans le journal "Acta Materialia" (77 (2014), pp1-16) ont mentionné que le pouvoir anti-recristallisant du Zr diminue avec l'addition de Mn et que cet effet augmente si la teneur en Zr diminue et la teneur en Mn augmente.
Les tôles de fuselage peuvent être sollicitées dans plusieurs directions et des tôles minces isotropes ayant des propriétés élevées et équilibrées en résistance mécanique dans les directions L et TL et en ténacité pour les directions L-T et T-L sont très recherchées. De plus on a constaté que des tôles minces obtenues avec certains alliages présentant des propriétés élevées à certaines épaisseurs, par exemple 4 mm peuvent dans certains cas avoir des propriétés moins élevées ou anisotropes à une autre épaisseur, par exemple 2,5 mm. Il n'est souvent pas avantageux industriellement d'utiliser des alliages différents pour différentes épaisseurs et un alliage permettant d'atteindre des propriétés élevées et isotropes quelle que soit l'épaisseur serait particulièrement avantageux.

Il existe un besoin pour des tôles minces, notamment d'épaisseur 0,5 à 9 mm, en alliage aluminium-cuivre-lithium présentant des propriétés améliorées et isotropes par rapport à celles des produits connus, en particulier en termes en résistance mécanique dans les directions L et TL et en ténacité pour les directions L-T et T-L, et ce sur l'ensemble de cette gamme d'épaisseur.

### Objet de l'invention

L'objet de l'invention est une tôle d'épaisseur 0,5 à 9 mm de structure granulaire essentiellement recristallisée selon la revendication 1.

Un autre objet de l'invention est le procédé de fabrication d'une tôle selon l'invention d'épaisseur 0,5 à 9 mm en alliage à base d'aluminium selon la revendication 10.

Encore un autre objet de l'invention est l'utilisation d'une tôle selon l'invention dans un panneau de fuselage pour aéronef.

### Description des figures

Figure 1 - Courbes R obtenues dans la direction L-T sur des tôles d'épaisseur 4 à 5 mm pour des éprouvettes de largeur 760 mm.
Figure 2 - Courbes R obtenues dans la direction L-T sur des tôles d'épaisseur 1,5 à 2,5 mm pour des éprouvettes de largeur 760 mm.

### Description de l'invention

Sauf mention contraire, toutes les indications concernant la composition chimique des alliages sont exprimées comme un pourcentage en poids basé sur le poids total de l'alliage. L'expression 1,4 Cu signifie que la teneur en cuivre exprimée en % en poids est multipliée par 1,4. La désignation des alliages se fait en conformité avec les règlements de The Aluminium Association, connus de l'homme du métier. Sauf mention contraire les définitions des états métallurgiques indiquées dans la norme européenne EN 515 s'appliquent.
Les caractéristiques mécaniques statiques en traction, en d'autres termes la résistance à la rupture Rₘ, la limite d'élasticité conventionnelle à 0,2% d'allongement R_{p0,2}, et l'allongement à la rupture A%, sont déterminés par un essai de traction selon la norme NF EN ISO 6892-1, le prélèvement et le sens de l'essai étant définis par la norme EN 485-1. Dans le cadre de la présente invention, on appelle structure granulaire essentiellement non- -recristallisée une structure granulaire telle que le taux de recristallisation à ½ épaisseur est inférieur à 30% et de préférence inférieur à 10% et on appelle structure granulaire essentiellement recristallisée une structure granulaire telle que le taux de recristallisation à ½ épaisseur est supérieur à 70% et de préférence supérieur à 90%. Le taux de recristallisation est défini comme la fraction de surface sur une coupe métallographique occupée par des grains recristallisés.
Les tailles de grain sont mesurées selon la norme ASTM E112.

Une courbe donnant le facteur d'intensité de contrainte effectif en fonction de l'extension de fissure effective, connue comme la courbe R, est déterminée selon la norme ASTM E 561. Le facteur d'intensité de contrainte critique K_{C}, en d'autres termes le facteur d'intensité qui rend la fissure instable, est calculé à partir de la courbe R. Le facteur d'intensité de contrainte K_{CO} est également calculé en attribuant la longueur de fissure initiale au commencement de la charge monotone, à la charge critique. Ces deux valeurs sont calculées pour une éprouvette de la forme requise. Kₐₚₚ représente le facteur Kco correspondant à l'éprouvette qui a été utilisée pour effectuer l'essai de courbe R. K_{eff} représente le facteur K_{C} correspondant à l'éprouvette qui a été utilisée pour effectuer l'essai de courbe R. Kr60 représente le facteur d'intensité de contrainte effectif pour une extension de fissure effective Δaeff de 60 mm. Sauf mention contraire, la taille de fissure à la fin du stade de pré-fissurage par fatigue est W/3 pour des éprouvettes du type M(T), dans laquelle W est la largeur de l'éprouvette telle que définie dans la norme ASTM E561.

Sauf mention contraire, les définitions de la norme EN 12258 s'appliquent.

La teneur en cuivre des produits selon l'invention est comprise entre 2,8 et 3,2 % en poids. Dans une réalisation avantageuse de l'invention, la teneur en cuivre est comprise entre 2,9 et 3,1 % en poids.

La teneur en lithium des produits selon l'invention est comprise entre 0,5 et 0,8 % en poids et de préférence comprise entre 0,55 % et 0,75 % en poids. Avantageusement la teneur en lithium est au moins 0,6 % en poids. Dans un mode de réalisation de l'invention, la teneur en lithium est comprise entre 0,64 % et 0,73 % en poids. L'addition de lithium peut contribuer à l'augmentation de la résistance mécanique et de la ténacité, une teneur trop élevée ou trop faible ne permet pas d'obtenir une valeur élevée de ténacité et/ou une limite d'élasticité suffisante.

La teneur en magnésium des produits selon l'invention est comprise entre 0,2 et 0,7 % en poids, de préférence entre 0,3 et 0,5 % en poids et de manière préférée entre 0,35 et 0,45 % en poids.

La teneur en manganèse est comprise entre 0,2 et 0,35 % en poids et de préférence entre 0,25 et 0,35% en poids. L'addition de manganèse dans la quantité revendiquée permet de contrôler la structure granulaire tout en évitant l'effet néfaste sur la ténacité que génèrerait une teneur trop élevée.

La teneur en argent est comprise entre 0,1 et 0,3 % en poids. Dans un mode de réalisation avantageux de l'invention la teneur en argent est comprise entre 0,15 et 0,28 % en poids.

La teneur en titane est comprise entre 0,01 et 0,15 % en poids. Avantageusement la teneur en titane est au moins 0,02 % en poids et de manière préférée au moins 0,03 % en poids. Dans un mode de réalisation avantageux de l'invention la teneur en titane est au plus de 0,1 % en poids et de préférence au plus de 0,05 % en poids. L'addition de titane contribue à contrôler la structure granulaire, notamment lors de la coulée.

Les teneurs en fer et en silicium sont chacune au plus de 0,1 % en poids. Dans une réalisation avantageuse de l'invention les teneurs en fer et en silicium sont au plus de 0,08 % et préférentiellement au plus de 0,04 % en poids. Une teneur en fer et en silicium contrôlée et limitée contribue à l'amélioration du compromis entre résistance mécanique et tolérance aux dommages.

La teneur en zinc est inférieure à 0,2 % en poids et de préférence inférieure à 0,1 % en poids. La teneur en zinc est avantageusement inférieure à 0,04 % en poids.
Les impuretés inévitables sont maintenues à une teneur inférieure ou égale à 0,05% en poids chacune et 0,15% en poids au total.
En particulier la teneur en zirconium est inférieure ou égale à 0,05 % en poids préférentiellement inférieure ou égale à 0,04 % en poids et de manière préférée inférieure ou égale à 0,03 % en poids.
Le procédé de fabrication des tôles selon l'invention comprend des étapes d'élaboration, coulée, laminage, mise en solution, trempe, traction contrôlée et revenu.
Dans une première étape, on élabore un bain de métal liquide de façon à obtenir un alliage d'aluminium de composition selon l'invention.
Le bain de métal liquide est ensuite coulé sous une forme de plaque de laminage.
La plaque de laminage est ensuite homogénéisée à une température comprise entre 480°C et 535° et de préférence entre 490 °C et 530°C et de manière préférée entre 500 °C et 520 °C. La durée d'homogénéisation est de préférence comprise entre 5 et 60 heures.
Dans le cadre de l'invention, une température d'homogénéisation trop basse ou l'absence d'homogénéisation ne permet pas d'atteindre des propriétés améliorées et isotropes par rapport à celles des produits connus, en particulier en termes de résistance mécanique dans les directions L et TL et de ténacité pour les directions L-T et T-L, et ce sur l'ensemble de cette gamme d'épaisseur.
Après homogénéisation, la plaque de laminage est en général refroidie jusqu'à température ambiante avant d'être préchauffée en vue d'être déformée à chaud. Le préchauffage a pour objectif d'atteindre une température de préférence comprise entre 400 et 500 °C permettant la déformation par laminage à chaud.
Le laminage à chaud et optionnellement à froid est effectué de manière à obtenir une tôle d'épaisseur 0,5 à 9 mm.
Avantageusement, lors du laminage à chaud, on maintient une température supérieure à 400°C jusqu'à l'épaisseur 20 mm et de préférence une température supérieure à 450 °C jusqu'à l'épaisseur 20 mm. Des traitements thermiques intermédiaires pendant le laminage et/ou après le laminage peuvent être effectués dans certains cas. Cependant de manière préférée, le procédé ne comprend pas de traitement thermique intermédiaire pendant le laminage et/ou après le laminage. La tôle ainsi obtenue est ensuite mise en solution par traitement thermique entre 450 et 535 °C, de préférence entre 490 °C et 530°C et de manière préférée entre 500 °C et 520 °C, de préférence pendant 5 min à 2 heures, puis trempée. Avantageusement la durée de mise en solution est au plus de 1 heure de façon à minimiser l'oxydation de surface.
Il est connu de l'homme du métier que les conditions précises de mise en solution doivent être choisies en fonction de l'épaisseur et de la composition de façon à mettre en solution solide les éléments durcissants.
La tôle subit ensuite une déformation à froid par traction contrôlée avec une déformation permanente de 0,5 à 5 % et préférentiellement de 1 à 3 %. Des étapes connues telles que le laminage, le planage, le défripage, le redressage la mise en forme peuvent être optionnellement réalisées après mise en solution et trempe et avant ou après la traction contrôlée, cependant la déformation à froid totale après mise en solution et trempe doit rester inférieure à 15% et de préférence inférieure à 10%. Des déformations à froid élevées après mise en solution et trempe causent en effet l'apparition de nombreuses bandes de cisaillement traversant plusieurs grains, ces bandes de cisaillement n'étant pas souhaitables.
Typiquement, la tôle trempée peut est soumise à une étape de défripage ou de planage, avant ou après la traction contrôlée. On entend ici par « défripage/planage » une étape de déformation à froid sans déformation permanente ou avec une déformation permanente inférieure ou égale à 1%, permettant d'améliorer la planéité.

Un revenu est réalisé comprenant un chauffage à une température comprise entre 130 et 170°C et de préférence entre 150 et 160°C pendant 5 à 100 heures et de préférence de 10 à 40 heures. De manière préférée, l'état métallurgique final est un état T8.

Dans un mode de réalisation de l'invention, un traitement thermique court est réalisé après traction contrôlée et avant revenu de façon à améliorer la formabilité des tôles. Les tôles peuvent ainsi être mises en forme par un procédé tel que l'étirage-formage avant d'être revenues.

La structure granulaire des tôles selon l'invention est essentiellement recristallisée. La combinaison de la composition selon l'invention et des paramètres de transformation permet de contrôler l'indice d'anisotropie des grains recristallisés. Ainsi les tôles selon l'invention sont telles que l'indice d'anisotropie des grains mesuré à mi-épaisseur selon la norme ASTM E112 par la méthode des intercepts dans le plan L/TC est inférieur à 20, de préférence inférieur à 15 et de manière préférée inférieur à 10. Avantageusement pour les tôles dont l'épaisseur est inférieure ou égale à 3 mm, l'indice d'anisotropie des grains mesuré à mi-épaisseur selon la norme ASTM E112 par la méthode des intercepts dans le plan L/TC est inférieur ou égale à 8, de préférence inférieur ou égal à 6 et de manière préférée inférieur ou égal à 4.

Les tôles selon l'invention ont des propriétés avantageuses quelle que soit l'épaisseur des produits.
Les tôles selon l'invention dont l'épaisseur est comprise entre 0,5 et 9 mm et particulièrement entre 1,5 et 6 mm présentent avantageusement à l'état T8 au moins un des couples de propriétés suivantes
- une ténacité en contrainte plane Kapp, mesurée sur des éprouvettes de type CCT760 (2ao = 253 mm), dans la direction L-T et dans la direction T-L d'au moins 140 MPa√m et préférentiellement d'au moins 150 MPa√m et une limite R_{P0,2} dans les directions L et TL d'au moins 360 MPa et de préférence d'au moins 365 MPa,
- une ténacité en contrainte plane Kr60, mesurée sur des éprouvettes de type CCT760 (2ao = 253 mm), dans la direction L-T et dans la direction T-L supérieur à 190 MPa√m et préférentiellement supérieur à 200 MPa√m et une résistance à rupture Rm dans les directions L et TL d'au moins 410 MPa et de préférence d'au moins 415 MPa,
   et au moins une des propriétés suivantes :
   - un rapport entre la ténacité en contrainte plane Kapp, mesurée sur des éprouvettes de type CCT760 (2ao = 253 mm), dans les direction T-L et L-T, Kapp(T-L) / Kapp (L-T), compris entre 0,85 et 1,15 et de préférence entre 0,90 et 1,10
   - un rapport entre la résistance à rupture Rm dans les directions L et TL, Rm(L) / Rm(TL), inférieur à 1,06 et de préférence inférieur à 1,05.

Sans être liés à une théorie particulière, les présents inventeurs pensent que la combinaison entre la composition, notamment la teneur limitée de zirconium, l'addition de manganèse et la quantité choisie de magnésium et le procédé de transformation, notamment la température d'homogénéisation et de laminage à chaud, permet d'obtenir les propriétés avantageuses revendiquées.

La résistance à la corrosion, en particulier à la corrosion intergranulaire, à la corrosion feuillante ainsi qu'à la corrosion sous contrainte, des tôles selon l'invention est élevée. Dans un mode de réalisation préféré de l'invention, la tôle de l'invention peut être utilisée sans placage.

L'utilisation de tôles selon l'invention dans un panneau de fuselage pour aéronef est avantageuse. Les tôles selon l'invention sont également avantageuses dans les applications aérospatiales telles que la fabrication de fusées.

### Exemple

Dans cet exemple, des tôles en alliage Al-Cu-Li ont été préparées. 7 plaques dont la composition est donnée dans le tableau 1 ont été coulées.

**Tableau 1. Composition en % en poids des plaques**

| Alliage | Cu | Li | Mg | Zr | Mn | Ag | Fe | Si | Ti |
|---|---|---|---|---|---|---|---|---|---|
| A | 3,2 | 0,73 | 0,68 | 0,14 | < 0,01 | 0,26 | 0,03 | 0,04 | 0,03 |
| B | 3,0 | 0,70 | 0,64 | 0,17 | < 0,01 | 0,27 | 0,02 | 0,03 | 0,03 |
| C | 3,0 | 0,73 | 0,35 | 0,15 | < 0,01 | 0,27 | 0,02 | 0,03 | 0,03 |
| D | 2,7 | 0,75 | 0,58 | 0,14 | < 0,01 | 0,28 | 0,03 | 0,02 | 0,03 |
| E | 2,9 | 0,73 | 0,45 | 0,14 | < 0,01 | 0,29 | 0,04 | 0,02 | 0,03 |
| F | 2,9 | 0,68 | 0,42 | 0,03 | 0,28 | 0,28 | 0,03 | 0,02 | 0,03 |
| G | 2,9 | 0,75 | 0,44 | 0,05 | 0,28 | 0,26 | 0,03 | 0,02 | 0,03 |

Les plaques ont été homogénéisées 12 heures à 505 °C. Les plaques ont été laminées à chaud pour obtenir des tôles d'épaisseur comprise entre 4,2 à 6,3 mm. Certaines tôles ont ensuite été laminées à froid jusqu'à une épaisseur comprise entre 1,5 et 2,5 mm. Le détail des tôles obtenues et des conditions de revenu est donné dans le tableau 2.

**Tableau 2 : détail des tôles obtenues et des conditions de revenu**

| Tôle | Epaisseur après laminage à chaud (mm) | Epaisseur après laminage à froid (mm) | Durée de revenu à 155 °C (h) |
|---|---|---|---|
| A#1 | 4,2 | - | 36 |
| A#2 | 4,4 | 1,5 | 36 |
| B#1 | 4,6 | - | 36 |
| B#2 | 4,4 | 1,5 | 36 |
| C#1 | 4,3 | - | 24 |
| C#2 | 4,4 | 1,5 | 24 |
| D#1 | 4,3 | - | 40 |
| D#2 | 6,3 | 2,5 | 40 |
| E#1 | 4,3 | - | 36 |
| E#2 | 6,3 | 2,5 | 36 |
| F#1 | 4,2 | - | 28 |
| F#2 | 4,2 | 2,5 | 28 |
| G#1 | 4,2 | - | 28 |
| G#2 | 4,2 | 2,5 | 28 |

Après laminage à chaud et éventuellement à froid, les tôles ont été mises en solution à 505 °C puis défripées, tractionnées avec un allongement permanent de 2% et revenues. Les conditions de revenu ne sont pas toutes identiques car l'augmentation de la limite d'élasticité avec la durée de revenu diffère d'un alliage à l'autre. On a cherché à obtenir une limite d'élasticité « au pic » tout en limitant la durée de revenu. Les conditions de revenu sont données dans le Tableau 2.

La structure granulaire des échantillons a été caractérisée à partir de l'observation microscopique des sections transversales après oxydation anodique sous lumière polarisée. La structure granulaire des tôles était essentiellement non-recristallisée pour toutes les tôles à l'exception des tôles D#2 E#2 F#1, F#2, G#1 et G#2 pour lesquelles la structure granulaire était essentiellement recristallisée.
Pour les tôles dont la structure granulaire était essentiellement recristallisée, la taille des grains a été déterminée dans le plan L/TC à mi-épaisseur selon la norme ASTM E112 par la méthode des intercepts à partir de l'observation microscopique des sections transversales après oxydation anodique sous lumière polarisée. L'indice d'anisotropie est le rapport de la taille de grain mesurée dans la direction L divisé par la taille de grain mesurée dans la direction TC. Les résultats sont présentés dans le Tableau 3.

**Tableau 3 : Tailles de grains mesurées pour les échantillons dont la structure granulaire était essentiellement recristallisée**

| Tôle | Direction L (µm) | Direction TC (µm) | Indice d'anisotropie |
|---|---|---|---|
| D#2 | 1260 | 21 | 60 |
| E#2 | 1100 | 23 | 48 |
| F#1 | 540 | 59 | 9 |
| F#2 | 135 | 37 | 4 |
| G#1 | 678 | 56 | 12 |
| G#2 | 317 | 46 | 7 |

Les échantillons ont été testés mécaniquement afin de déterminer leurs propriétés mécaniques statiques ainsi que leur ténacité. Les caractéristiques mécaniques ont été mesurées en pleine épaisseur.

La limite d'élasticité en traction, la résistance ultime et l'allongement à la rupture sont fournis dans le tableau 4.

**Tableau 4 : Caractéristiques mécaniques exprimées en MPa (R_{p0,2}, Rₘ) ou en pourcentage (A%)**

| Tôle | R_{p0,2} (L) | Rₘ(L) | A%(L) | R_{p0,2} (TL) | Rₘ(TL) | A%(TL) | Rₘ(L)/ Rₘ(TL) |
|---|---|---|---|---|---|---|---|
| A#1 | 469 | 513 | 12,2 | 439 | 481 | 15,8 | 1,07 |
| A#2 | 475 | 522 | 11,7 | 441 | 489 | 14,0 | 1,07 |
| B#1 | 431 | 483 | 13,5 | 419 | 462 | 16,1 | 1,05 |
| B#2 | 431 | 486 | 12,9 | 414 | 460 | 17,1 | 1,06 |
| C#1 | 430 | 471 | 13,6 | 411 | 455 | 15,5 | 1,04 |
| C#2 | 423 | 472 | 12,2 | 399 | 451 | 15,9 | 1,05 |
| D#1 | 420 | 462 | 13,0 | 384 | 428 | 16,3 | 1,08 |
| D#2 | 403 | 437 | 11,6 | 371 | 428 | 13,9 | 1,02 |
| E#1 | 453 | 487 | 12,5 | 428 | 464 | 15,9 | 1,05 |
| E#2 | 433 | 464 | 11,4 | 395 | 458 | 11,4 | 1,01 |
| F#1 | 392 | 430 | 12.5 | 369 | 420 | 12.4 | 1,02 |
| F#2 | 400 | 437 | 11.9 | 368 | 419 | 13.4 | 1,04 |
| G#1 | 402 | 432 | 13.4 | 372 | 424 | 12.7 | 1,02 |
| G#2 | 412 | 440 | 12.9 | 378 | 426 | 13.1 | 1,03 |

Le tableau 5 résume les résultats des essais de ténacité sur des éprouvettes CCT de largeur 760 mm pour ces échantillons.

**Tableau 5 résultats des courbes R pour les éprouvettes CCT de largeur 760 mm.**

| Tôle | Kapp | | Kr60 | | Kapp(T-L) / Kapp (L-T) |
|---|---|---|---|---|---|
| | [MPa√m] | | [MPa√m] | | |
| | T-L | L-T | T-L | L-T | |
| A#1 | 187 | 161 | 247 | 213 | 1,16 |
| A#2 | 160 | 114 | 210 | 151 | 1,40 |
| B#1 | 180 | 178 | 238 | 238 | 1,01 |
| B#2 | 167 | 124 | 223 | 166 | 1,35 |
| C#1 | 182 | 165 | 242 | 219 | 1,10 |
| C#2 | 154 | 127 | 203 | 162 | 1,21 |
| D#1 | 174 | 150 | 230 | 200 | 1,16 |
| D#2 | 147 | 151 | 196 | 201 | 0,97 |
| E#1 | 181 | 159 | 240 | 213 | 1,14 |
| E#2 | 137 | 164 | 181 | 219 | 0,84 |
| F#1 | 154 | 169 | 203 | 223 | 0,91 |
| F#2 | 158 | 168 | 208 | 224 | 0,94 |
| G#1 | 153 | 172 | 202 | 228 | 0,89 |
| G#2 | 158 | 172 | 208 | 229 | 0,92 |

Les Figures 1 et 2 illustrent la remarquable ténacité des exemples F et G selon l'invention notamment dans la direction L-T.
Les exemples F et G démontrent que l'on peut obtenir des tôles minces selon l'invention qui présentent des propriétés améliorées et isotropes par rapport à celles obtenues à partir des autres exemples A à E, et en particulier par rapport à l'exemple C, et ce sur une large gamme d'épaisseur typique desdites tôles minces.

## Revendications

1. Tôle d'épaisseur 0,5 à 9 mm, de structure granulaire telle que le taux de recristallisation à
½ épaisseur est supérieur à 70% où le taux de recristallisation est la fraction de surface sur une coupe métallographique occupée par des grains recristallisés, en alliage à base d'aluminium comprenant
2,8 à 3,2 % en poids de Cu,
0,5 à 0,8 % en poids de Li,
0,1 à 0,3 % en poids de Ag,
0,2 à 0,7 % en poids de Mg,
0,2 à 0.35 % en poids de Mn,
0,01 à 0,15 % en poids de Ti,
une quantité de Zn inférieure à 0,2 % en poids, une quantité de Fe et de Si inférieure ou égale à 0,1 % en poids chacun, et des impuretés inévitables, dont le zirconium, à une teneur inférieure ou égale à 0,05% en poids chacune et 0,15% en poids au total, reste aluminium,
la dite tôle étant obtenue par un procédé comprenant coulée, homogénéisation, laminage à chaud et optionnellement laminage à froid, mise en solution, trempe et revenu.

2. Tôle selon la revendication 1 dont la teneur en cuivre est comprise entre 2,9 et 3,1 % en poids.

3. Tôle selon la revendication 1 ou la revendication 2 dont la teneur en lithium est comprise entre 0,55 et 0,75 % en poids et de préférence entre 0,64 et 0,73 % en poids.

4. Tôle selon une quelconque des revendications 1 à 3 dont la teneur en argent est comprise entre 0,15 et 0,28 % en poids.

5. Tôle selon une quelconque des revendications 1 à 4 dont la teneur en magnésium est comprise entre 0,3 et 0,5% en poids et de préférence entre 0,35 et 0,45 % en poids.

6. Tôle selon une quelconque des revendications 1 à 5 dont la teneur en zirconium est inférieure ou égale à 0,03 % en poids.

7. Tôle selon une quelconque des revendications 1 à 6 dont la teneur en manganèse est comprise entre 0,25 et 0,35 % en poids.

8. Tôle selon une quelconque des revendications 1 à 7 **caractérisée en ce que** l'indice d'anisotropie des grains mesuré à mi-épaisseur selon la norme ASTM E112 par la méthode des intercepts dans le plan L/TC est inférieur à 20, de préférence inférieur à 15 et de manière préférée inférieur à 10.

9. Tôle selon une quelconque des revendications 1 à 8 dont l'épaisseur est comprise entre 0,5 et 9 mm et particulièrement entre 1,5 et 6 mm présentent à l'état T8 au moins un des couples de propriétés suivantes :
- une ténacité en contrainte plane Kapp, mesurée selon la norme ASTM E 561 sur des éprouvettes de type CCT760 2ao = 253 mm, dans la direction L-T et dans la direction T-L d'au moins 140 MPa√m et préférentiellement d'au moins 150 MPa√m et une limite R_{P0,2} mesurée selon la norme NF EN ISO 6892-1 dans les directions L et TL selon la norme EN 485-1 d'au moins 360 MPa et de préférence d'au moins 365 MPa,
- une ténacité en contrainte plane Kr60, mesurée selon la norme ASTM E 561 sur des éprouvettes de type CCT760 2ao = 253 mm, dans la direction L-T et dans la direction T-L supérieur à 190 MPa√m et préférentiellement supérieur à 200 MPa√m et une résistance à rupture Rm mesurée selon la norme NF EN ISO 6892-1 dans les directions L et TL selon la norme EN 485-1 d'au moins 410 MPa et de préférence d'au moins 415 MPa, et au moins une des propriétés suivantes :
- un rapport entre la ténacité en contrainte plane Kapp, mesurée selon la norme ASTM E 561 sur des éprouvettes de type CCT760 2ao = 253 mm, dans les directions T-L et L-T, Kapp(T-L) / Kapp (L-T), compris entre 0,85 et 1,15 et de préférence entre 0,90 et 1,10
- un rapport entre la résistance à rupture Rm mesurée selon la norme NF EN ISO 6892-1 dans les directions L et TL selon la norme EN 485-1, Rm(L)/Rm(TL), inférieur à 1,06 et de préférence inférieur à 1,05.

10. Procédé de fabrication d'une tôle d'épaisseur 0,5 à 9 mm selon une quelconque des revendications 1 à 8 dans lequel, successivement
a) on élabore un bain de métal liquide de façon à obtenir un alliage d'aluminium comprenant
2,8 à 3,2 % en poids de Cu,
0,5 à 0,8 % en poids de Li,
0,1 à 0,3 % en poids de Ag,
0,2 à 0,7 % en poids de Mg,
0,2 à 0,35 % en poids de Mn,
0,01 à 0,15 % en poids de Ti,
une quantité de Zn inférieure à 0,2 % en poids, une quantité de Fe et de Si inférieure ou égale à 0,1 % en poids chacun, et des impuretés inévitables, dont le zirconium, à une teneur inférieure ou égale à 0,05% en poids chacune et 0,15% en poids au total, reste aluminium
b) on coule une plaque à partir dudit bain de métal liquide
c) on homogénéise ladite plaque à une température comprise entre 480°C et 535 °C;
d) on lamine ladite plaque par laminage à chaud et optionnellement à froid en une tôle ayant une épaisseur comprise entre 0,5 mm et 9 mm;
e) on met en solution à une température comprise entre 450 °C et 535 °C et on trempe ladite tôle;
h) on tractionne de façon contrôlée ladite tôle avec une déformation permanente de 0,5 à 5 %, la déformation à froid totale après mise en solution et trempe étant inférieure à 15% ;
i) on effectue un revenu comprenant un chauffage à une température comprise entre 130 et 170°C et de préférence entre 150 et 160°C pendant 5 à 100 heures et de préférence de 10 à 40 heures.

11. Procédé selon la revendication 10 dans lequel la température d'homogénéisation est comprise entre 490 °C et 530°C et de manière préférée entre 500 °C et 520 °C.

12. Procédé selon la revendication 10 ou selon la revendication 11 dans lequel lors du laminage à chaud, on maintient une température supérieure à 400°C jusqu'à l'épaisseur 20 mm et de préférence une température supérieure à 450 °C jusqu'à l'épaisseur 20 mm.

13. Utilisation d'une tôle selon une quelconque des revendications 1 à 9 dans un panneau de fuselage pour aéronef.

## Patentansprüche

1. Blech von 0,5 bis 9 mm Dicke mit einem solchen Korngefüge, dass der Rekristallisationsgrad in halber Dicke mehr als 70% beträgt, wobei der Rekristallisationsgrad der Flächenanteil eines metallografischen Schliffs ist, der von rekristallisierten Körnern eingenommen wird, aus einer Legierung auf Aluminiumbasis aufweisend
2,8 bis 3,2 Gewichtsprozent Cu,
0,5 bis 0,8 Gewichtsprozent Li,
0,1 bis 0,3 Gewichtsprozent Ag,
0,2 bis 0,7 Gewichtsprozent Mg,
0,2 bis 0,35 Gewichtsprozent Mn,
0,01 bis 0,15 Gewichtsprozent Ti,
eine Menge Zn von weniger als 0,2 Gew.-%, eine Menge Fe und Si von jeweils höchstens 0,1 Gew.-% und unvermeidbare Verunreinigungen, darunter Zirconium, in einer Menge von jeweils höchstens 0,05 Gew.-% und insgesamt 0,15 Gew.-%, Rest Aluminium,
wobei das Blech mit einem Verfahren erhalten wird, das Gießen, Homogenisieren, Warm- und gegebenenfalls Kaltwalzen, Lösungsglühen, Abschrecken und Auslagern umfasst.

2. Blech nach Anspruch 1 mit einem Kupfergehalt zwischen 2,9 und 3,1 Gew.-%.

3. Blech nach Anspruch 1 oder Anspruch 2 mit einem Lithiumgehalt zwischen 0,55 und 0,75 Gew.-% und vorzugsweise zwischen 0,64 und 0,73 Gew.-%.

4. Blech nach irgendeinem der Ansprüche 1 bis 3 mit einem Silbergehalt zwischen 0,15 bis 0,28 Gew.-%.

5. Blech nach irgendeinem der Ansprüche 1 bis 4 mit einem Magnesiumgehalt zwischen 0,3 und 0,5 Gew.-% und vorzugsweise zwischen 0,35 bis 0,45 Gew.-%.

6. Blech nach irgendeinem der Ansprüche 1 bis 5 mit einem Zirconiumgehalt von 0,03 Gew.-% oder weniger.

7. Blech nach irgendeinem der Ansprüche 1 bis 6 mit einem Mangangehalt zwischen 0,25 und 0,35 Gew.-%.

8. Blech nach irgendeinem der Ansprüche 1 bis 7, **dadurch gekennzeichnet, dass** der Anisotropieindex der Körner, gemessen in halber Dicke nach ASTM E112 mit dem Intercept-Verfahren in der L/TC-Ebene, weniger als 20, vorzugsweise weniger als 15 und vorzugsweise weniger als 10 beträgt.

9. Blech nach irgendeinem der Ansprüche 1 bis 8 mit einer Dicke zwischen 0,5 und 9 mm und insbesondere zwischen 1,5 und 6 mm, das im Zustand T8 mindestens eines der folgenden Eigenschaftspaare aufweist:
- eine Zähigkeit bei flächiger Belastung Kapp, gemessen nach ASTM E 561 an Proben vom Typ CCT760, 2ao = 253 mm, in L-T-Richtung und in T-L-Richtung, von mindestens 140 MPa√m und vorzugsweise mindestens 150 MPa√m, und einen Grenzwert R_{p0,2}, gemessen nach NF EN ISO 6892-1 in L- und TL-Richtung gemäß EN 485-1, von mindestens 360 MPa und vorzugsweise mindestens 365 MPa,
- eine Zähigkeit bei flächiger Belastung Kr60, gemessen nach ASTM E 561 an Proben vom Typ CCT760, 2ao = 253 mm, in L-T-Richtung und in T-L-Richtung, von mehr als 190 MPa√m und vorzugsweise mehr als 200 MPa√m, und eine Bruchfestigkeit Rm, gemessen nach NF EN ISO 6892-1 in L- und TL-Richtung gemäß EN 485-1, von mindestens 410 MPa und vorzugsweise mindestens 415 MPa, und mindestens eine der folgenden Eigenschaften aufweist:
- ein Verhältnis zwischen der Zähigkeit bei flächiger Beanspruchung Kapp, gemessen nach ASTM E 561 an Proben vom Typ CCT760, 2ao = 253 mm, in T-L- und L-T-Richtung, mit Kapp(T-L)/Kapp (L-T) zwischen 0,85 und 1,15 und vorzugsweise zwischen 0,90 und 1,10,
- ein Verhältnis zwischen der Bruchfestigkeit Rm, gemessen nach NF EN ISO 6892-1 in L- und TL-Richtung gemäß EN 485-1, mit Rm(L)/Rm(TL) kleiner als 1,06 und vorzugsweise kleiner als 1,05.

10. Verfahren zur Herstellung eines Blechs von 0,5 bis 9 mm Dicke nach irgendeinem der Ansprüche 1 bis 8, wobei nacheinander
a) ein Flüssigmetallbad hergestellt wird, um eine Aluminiumlegierung zu erhalten, die aufweist
2,8 bis 3,2 Gewichtsprozent Cu,
0,5 bis 0,8 Gewichtsprozent Li,
0,1 bis 0,3 Gewichtsprozent Ag,
0,2 bis 0,7 Gewichtsprozent Mg,
0,2 bis 0,35 Gewichtsprozent Mn,
0,01 bis 0,15 Gewichtsprozent Ti,
eine Menge Zn von weniger als 0,2 Gew.-%, eine Menge Fe und Si von jeweils höchstens 0,1 Gew.-% und unvermeidbare Verunreinigungen, darunter Zirconium, von jeweils höchstens 0,05 Gew.-% und insgesamt 0,15 Gew.-%, Rest Aluminium;
b) aus dem Flüssigmetallbad eine Platte gegossen wird;
c) die Platte bei einer Temperatur zwischen 480°C und 535°C homogenisiert wird;
d) die Platte durch Warm- und optional Kaltwalzen zu einem Blech mit einer Dicke zwischen 0,5 mm und 9 mm gewalzt wird;
e) das Blech bei einer Temperatur zwischen 450°C und 535°C lösungsgeglüht und abgeschreckt wird;
h) das Blech mit einer bleibenden Verformung von 0,5 bis 5% kontrolliert gezogen wird, wobei die gesamte Kaltumformung nach Lösungsglühen und Abschrecken weniger als 15% beträgt;
i) eine Auslagerungsbehandlung durchgeführt wird, umfassend ein Erhitzen auf eine Temperatur zwischen 130 und 170°C und vorzugsweise zwischen 150 und 160°C für 5 bis 100 Stunden und vorzugsweise 10 bis 40 Stunden.

11. Verfahren nach Anspruch 10, wobei die Homogenisierungstemperatur zwischen 490°C und 530°C und in bevorzugter Weise zwischen 500°C und 520°C liegt.

12. Verfahren nach Anspruch 10 oder nach Anspruch 11, wobei beim Warmwalzen eine Temperatur über 400°C bis 20 mm Dicke und vorzugsweise eine Temperatur über 450°C bis 20 mm Dicke aufrechterhalten wird.

13. Verwendung eines Blechs nach irgendeinem der Ansprüche 1 bis 9 in einer Rumpfplatte für Luftfahrzeuge.

## Claims

1. Plate having a thickness from 0.5 to 9 mm and a granular structure such that the degree of recrystallisation at half thickness is greater than 70% where the degree of recrystallisation is the proportion of surface on a metallographic section occupied by recrystallised grains, made from an aluminium-based alloy comprising
2.8 to 3.2% by weight Cu,
0.5 to 0.8% by weight Li,
0.1 to 0.3% by weight Ag,
0.2 to 0.7% by weight Mg,
0.2 to 0.35% by weight Mn,
0.01 to 0.15% by weight Ti,
a quantity of Zn of less than 0.2% by weight, a quantity of Fe and Si of less than or equal to 0.1% by weight each, and unavoidable impurities, including zirconium, to a proportion of less than or equal to 0.05% by weight each and 0.15% by weight in total, the remainder aluminium,
said plate being obtained by a method comprising casting, homogenisation, hot rolling and optionally cold rolling, solution heat treatment, quenching and aging.

2. Plate according to claim 1, the copper content of which is between 2.9 and 3.1% by weight.

3. Plate according to claim 1 or claim 2, the lithium content of which is between 0.55 and 0.75% by weight and preferably between 0.64 and 0.73% by weight.

4. Plate according to any of claims 1 to 3, the silver content of which is between 0.15 and 0.28% by weight.

5. Plate according to any of claims 1 to 4, the magnesium content of which is between 0.3 and 0.5% by weight and preferably between 0.35 and 0.45% by weight.

6. Plate according to any of claims 1 to 5, the zirconium content of which is less than or equal to 0.03% by weight.

7. Plate according to any of claims 1 to 6, the manganese content of which is between 0.25 and 0.35% by weight.

8. Plate according to any of claims 1 to 7, **characterised in that** the anisotropy index of the grains measured at half thickness in accordance with ASTM E112 by the intercept method in the L/TC plane is less than 20, and preferably less than 15 and preferably less than 10.

9. Plate according to any of claims 1 to 8, the thickness of which is between 0.5 and 9 mm and particularly between 1.5 and 6 mm have in the T8 temper at least one of the following pairs of properties:
- a toughness under plane strain stress Kapp, measured in accordance with ASTM E 561 on test pieces of the CCT760 2ao = 253 mm type, in the L-T direction and in the T-L direction, of at least 140 MPa√m and preferentially at least 150 MPa√m and a tensile yield strength R_{P0.2} measured in accordance with NF EN ISO 6892-1 in the L and TL directions in accordance with EN 485-1 of at least 360 MPa and preferably at least 365 MPa,
- a toughness under plane strain stress Kr60, measured in accordance with ASTM E 561 on test pieces of the CCT760 2ao = 253 mm type, in the L-T direction and in the T-L direction, greater than 190 MPa√m and preferentially greater than 200 MPa√m and an ultimate tensile strength Rm measured in accordance with NF EN ISO 6892-1 in the L and TL directions in accordance with EN 485-1 of at least 410 MPa and preferably at least 415 MPa,
and at least one of the following properties:
- a ratio between the toughness under plane strain stress Kapp, measured in accordance with ASTM E 561 on test pieces of the CCT760 2ao = 253 mm type, in the T-L and L-T directions, Kapp (T-L) /Kapp (L-T), of between 0.85 and 1.15 and preferably between 0.90 and 1.10
- a ratio between the ultimate tensile strength Rm measured in accordance with NF EN ISO 6892-1 in the L and TL directions in accordance with EN485-1, Rm(L)/Rm(TL), of less than 1.06 and preferably less than 1.05.

10. Method for manufacturing a plate with a thickness of 0.5 to 9 mm according to any of claims 1 to 8, in which, successively
a) a liquid metal bath is produced so as to obtain an aluminium alloy comprising
2.8 to 3.2% by weight Cu,
0.5 to 0.8% by weight Li,
0.1 to 0.3% by weight Ag,
0.2 to 0.7% by weight Mg,
0.2 to 0.35% by weight Mn,
0.01 to 0.15% by weight Ti,
a quantity of Zn of less than 0.2% by weight, a quantity of Fe and Si of less than or equal to 0.1% by weight each, and unavoidable impurities, including zirconium, to a proportion of less than or equal to 0.05% by weight each and 0.15% by weight in total, the remainder aluminium;
b) an ingot is cast from said bath of liquid metal;
c) said ingot is homogenised at a temperature of between 480°C and 535°C;
d) said ingot is rolled by hot rolling and optionally cold rolling into a plate having a thickness of between 0.5 mm and 9 mm;
e) solution heat treatment is carried out at a temperature of between 450°C and 535°C and said plate is quenched;
h) said plate is stretched in a controlled manner with a permanent deformation set of 0.5 to 5%, the total cold deformation set after solution heat treatment and quenching being less than 15%;
i) aging is carried out, comprising heating to a temperature of between 130° and 170°C and preferably between 150° and 160°C for 5 to 100 hours and preferably 10 to 40 hours.

11. Method according to claim 10, in which the homogenisation temperature is between 490° and 530°C and preferably between 500° and 520°C.

12. Method according to claim 10 or claim 11, in which, during the hot rolling, a temperature above 400° is maintained up to the thickness of 20 mm and preferably a temperature of 450° up to the thickness of 20 mm.

13. Use of a plate according to any of claims 1 to 9 in an aircraft fuselage panel.
